# FASCICULE DE BREVET EUROPEEN

(11) **EP 0 196 242 B1**
(45) Date de publication et mention de la délivrance du brevet: **19.04.1989**
(21) Numéro de dépôt: 86400336.3
(22) Date de dépôt: 18.02.1986
(51) Int. Cl.: B22D 11/10, B22D 27/00

(54) **Procédé de protection d'un jet de coulee d'acier**
Verfahren zum Schützen eines Stahlgiessstrahls
Method for protecting a casting-steel stream

(30) Priorité: 21.02.1985 US 703751; 19.11.1985 US 799587
(43) Date de publication de la demande: 01.10.1986
(73) Titulaire: CANADIAN LIQUID AIR LTD AIR LIQUIDE CANADA LTEE, Montreal Quebec, H3A 1H8 (CA)
(72) Inventeur: Savard, Guy, Westmount Quebec H3Y-2P7 (CA); Gum Hong Lee, Robert, Montreal Quebec (CA); Garrido, Guillermo, St. Bruno Quebec J3V 3B8 (CA); Balding, Alan, Como Quebec J0P, 1A0 (CA)
(74) Mandataire: Vesin, Jacques

(56) Documents cités:
- EP-A- 0 154 585
- BE-A- 677 958
- FR-A- 434 070
- LU-A- 70 560
- US-A- 347 167
- CHEMICAL ABSTRACTS, vol. 92, no. 14, 7 avril 1980, page 234, no. 114595c, Columbus, Ohio, US; & JP - A - 79 134 033 (KAWASAKI STEEL CORP.) 18-10-1979
- Idem

## Description

La présente invention concerne un procédé pour protéger un jet d'acier coulé selon le préambule de la revendication 1.

Dans la pratique normale, l'acier fondu produit grâce à l'un quelconque des procédés classiques, par exemple le procédé B.O.F., le G.B.O.P. ou le processus utilisant un four électrique, contient habituellement une teneur élevée en oxygène. Ceci réduit la qualité de l'acier. Afin de résoudre ce problème, on calme ou on désoxyde l'acier en introduisant, dans l'acier fondu, des agents désoxydants par exemple du silicium sous la forme de ferrosilicium ou d'aluminium ou des deux. Lorsqu'on utilise de l'aluminium, l'acier est désigné comme étant de l'acier calme à l'aluminium et lorsqu'on utilise du silicium, l'acier est désigné comme étant de l'acier calmé au silicium. On laisse les impuretés non métalliques intentionnellement formées se décanter et quitter la masse de l'acier fondu, et on les collecte au niveau de la couche de laitier moins dense flottant sur l'acier.

A la suite du traitement de desoxydation, l'acier fondu calmé possède une forte affinité pour l'oxygène, qu'il capte, lorsqu'il est exposé à l'atmosphère, pendant son déversement à partir d'un four ou bien lors de la coulée sous la forme de lingots moulés, sous la forme de billettes ou sous la forme de brames. Ceci entraîne l'apparition, dans l'acier obtenu, de défauts, par exemple d'inclusion non métalliques, qui peuvent réduire la qualité des produits finis. Par exemple, il se forme des inclusions par réaction des éléments normalement présents dans l'acier en des teneurs inférieures à 2 %, comme par exemple du Ca, du Mg, du AI, du Mn, du B, du Cr, du P, du Si, du Cr, du S, soit avec l'oxygène, soit avec l'azote. Des premiers produits formés sont désignés sous le terme d'oxydes et les seconds produits formés sont désignés sous le nom de nitrures. Lorsque l'acier fondu est exposé à l'air, il peut se produire une formation à la fois d'oxydes et de nitrures.

Ainsi, pendant des opérations de coulée et pendant des étapes de transfert de l'acier fondu proche de la solidification, il peut se former de nouvelles inclusions si l'oxygène ou l'azote situé alentour peut réagir avec les éléments métalliques mentionnés ci-dessus. Ces inclusions, qui peuvent être d'une taille aussi faible que 1 micron et d'une taille aussi importante que 1000 microns, n'ont pas suffisamment le temps de flotter à la surface et par conséquent subsistent dans la masse de l'acier solidifié, sous la forme d'inclusions indésirables.

Afin d'empêcher ou de réduire ce phénomène, on a utilisé différents procédés de protection. L'un de ces procédés consiste à protéger des écoulements ouverts d'acier coulé entre le répartiteur de coulée et la lingotière, à l'aide de tubes céramiques. Il s'agit là d'une pratique confirmée servant conserver la qualité élevée lors de la coulée continue de sections importantes de lingots de laminage et de brames. Mais on ne peut pas appliquer ce procédé à des sections assez petites de lingots pour laminage et de billettes en raison de l'existence d'un espace limité. Un exemple de ce type de procédé est indiqué dans le brevet canadien n° 1 087881.

Des gaz inertes tels que l'argon et l'hélium, sont également des agents bien connus utilisés pour protéger l'écoulement ou la surface du métal fondu pendant des opérations de transfert. Ces gaz sont relativement rares et par conséquent sont onéreux. Actuellement, on utilise le gaz azote lorsque la teneur en nitrures n'est pas une spécification critique du produit en acier fini.

Un enveloppement de l'acier coulé en forme de cordon ou de tore par un gaz inerte a également été décrit dans l'article "Gas Shrouding of Strand Cast Steel at Jones 1 Laughlin Steel Corporation", par Samways, Pollard & Fedenco, Journal of Metals, octobre 1974. Les brevets américains concernant ce procédé sont les brevets n° 3 908 734, n° 3 963 224 et n° 4 023 614.

LU-A-70 560 décrit un procédé de protection de la surface du métal fondu dans une lingotière de coulée continue à l'aide poudres de protection qui sont maintenues sur la surface du bain par jet de gaz qui entoure également le jet de coulée du métal dans la lingotière et maintient la poudre à la surface du métal.

FR-A-434 070 décrit un procédé de coulée et de moulage de métaux dans lequel on protège le métal en fusion contre l'oxydation à l'aide de gaz non oxydants tels que l'acide carbonique.

Un autre procédé prévoit d'utiliser de l'azote liquide pour former une enveloppe autour de l'acier fondu, lorsque ce dernier est introduit dans une machine de coulée en continu. Ceci est décrit dans la brochure intitulée "Conspal Surface Protection", publiée par Concast AG, Zürich, Suisse, en mars 1977, et dans le brevet américain n° 4 178 980 au nom de l'Air Liquide. En général, l'azote liquide fournit un niveau de protection qui présente certaines améliorations par rapport à d'autres procédés. Mais la manipulation de cette substance dans les conditions difficiles de la coulée au sol rend difficele l'obtention d'un écoulement continu, pendant l'opération. De même, l'azote possède une densité proche de celle de l'air, ce qui réduit son aptitude à déplacer effectivement l'air. En outre, l'obtention d'un état inerte en utilisant de l'azote ne peut pas être mis en oeuvre pour des qualités d'acier, pour lesquelles la formation de nitrures est indésirable.

La demanderesse a trouvé que, de façon surprenante, le gaz carbonique peut être utilisé avec efficacité pour former une enveloppe protectrice de gaz visant à protéger l'acier fondu de toute oxydation par l'atmosphère, par exemple lors d'une coulée continue, d'un moulage en lingots et de la coulée d'acier à partir d'un four.

On a utilisé le gaz carbonique pour entourer d'une enveloppe un métal fondu tel que du plomb, du zinc, du cuivre, des métaux possédant un point de fusion inférieur à la température de dissociation du gaz carbonique. Sur la base de considérations thermodynamiques, on s'attendrait à ce que, lors du contact du gaz carbonique avec l'acier fondu, ce dernier soit oxydé par la dissociation du gaz étant donné que sa température de dissociation est nettement inférieure à celle de l'acier fondu (1550°C à 1600°C à 750°C jusqu'à 1750'C). Cependant, les demandeurs ont trouvé, d'une manière restant inexpliquée, que la cinétique est telle que lors du contact avec les écoulements d'acier fondu, obtenus sous l'action de la pesanteur, un gaz contenant une teneur prépondérante en gaz carbonique au niveau de l'interface gaz - métal sert à former une couche constituant une barrière efficace vis-à-vis de l'atmosphère environnante. Non seulement l'oxydation est considérablement réduite en étant amenée à un niveau qu'elle atteindrait s'il existait une barrière de protection vis-à-vis de l'atmosphère, mais également tout contact entre l'acier fondu et l'azote et l'hydrogène (provenant de l'humidité présente dans l'air) est empêché. De captage d'oxygène dissocié fourni par le gaz dans l'enveloppe protectrice s'est avéré être inférieur à environ 70 parties par million et peut être aussi faible que 20 à 30 parties par million. De gaz carbonique est, par conséquent, capable, à lui seul ou bien à l'état dilué avec un gaz non oxydant, de fournir une barrière efficace entre l'acier fondu et l'atmosphère environnante, ce qui réduit fortement la vitesse d'oxydation ultérieure, au point que ce gaz peut être utilisé en tant qu'enveloppe extrêmement efficace permettant de protéger vis-à-vis de toute contamination par l'air, l'acier fondu transféré d'un récipient à un autre.

L'utilisation de C0₂ diffère de l'utilisation de gaz inertes tels que l'argon et l'hélium et de celle de l'azote, en ce que l'on ne peut obtenir une bonne protection que si certains paramètres sont combinés de telle sorte que la vitesse de dissociation du C0₂ ne peut pas atteindre une certaine valeur importante. Dans les conditions de fonctionnement qui sont typiques pour la coulée continue ou le moulage en lingots, avec protection par une enveloppe de gaz inerte, certains aciers peuvent être altérés de façon nuisible par l'enveloppe de C0₂ au point que le degré de formation d'inclusions est supérieur à celui qui existerait si ledit acier était entouré par une enveloppe d'argon ou d'hélium.

La température du gaz C0₂ et la durée d'exposition sont en rapport direct. De gaz formant enveloppe de protection est réellement à la température ambiante lorsqu'il quitte l'appareil ou le diffuseur délivrant le gaz. Si l'on agit de manière que le gaz stagnant ne soit pas chauffé par le métal, le gaz est maintenu essentiellement à une température inférieure à 700°C et de préférence inférieure à 500°C grâce à une circulation continue, ce qui empêche toute dissociation.

Lorsque l'on réalisé l'enveloppement d'un écoulement ou d'un jet retombant d'acier fondu depuis un récipient supérieur jusque dans un conteneur ou un moule inférieur, le gaz doit être exposé à l'écoulement de métal fondu pendant une durée inférieure à 0,15 seconde et de préférence pendant une durée inférieure à 0,1 seconde, et la vitesse de descente du gaz doit être différente, c'est-à-dire qu'elle doit être supérieure ou inférieure, d'au' moins 1,5 mètre/seconde et de préférence de plus de 3 mètres/seconde, à celle du métal.

Lorsque l'on remplit une lingotière avec un gaz protecteur, la majeure partie du contact entre le métal fondu et le gaz carbonique se situe au niveau de la zone de la surface et toutes les inclusions formées par contact avec le gaz carbonique seraient présentes, à la partie supérieure du lingot, sous la forme d'un laitier qui serait séparé et éliminé. Lors de la coulée de l'acier, le gaz resterait passablement bien à la surface. S'il se formait des inclusions dues à l'entraînement de gaz carbonique dans le métal fondu ces inclusions auraient le temps de venir flotter à la surface de la lingotière, sous la forme d'un laitier qui serait finalement séparé du lingot.

Le procédé ici décrit est appliqué de préférence à des aciers contenant moins de 1 % de C, de 1,5 % de Mn, de 0 à 0,02 de AI, de 0,05 % de S, de 0,4 de Si, de 0,05 % de P, de 0 à 0,005 % de Ti et 0 à 0,005 % de B. De cuivre, le nickel et le monoxyde carbone peuvent être compris entre des teneurs se situant entre 0 et 1 %. Il peut également y avoir des traces de métaux résiduels. De procédé est particulièrement approprié pour les aciers calmés au silicium destinés à former des pointes, des produits métalliques tubulaires, des produits métalliques de construction ou des produits en tôle.

Plus la pression partielle de C0₂ est faible, plus la vitesse, à laquelle la dissociation se produit, est faible. La pression partielle du C0₂ devrait être supérieure à une atmosphère. L'invention envisage d'utiliser un gaz carbonique seul ou des mélanges de gaz contenant plus de 50 % de C0₂, le reste étant formé par un gaz non oxydant, par exemple du monoxyde de carbone, de l'azote ou des gaz inertes tels que l'argon, l'hélium, ou un ou plusieurs des gaz rares.

De façon plus spécifique, lors du transfert de l'acier fondu depuis une enceinte supérieure jusqu'à une enceinte inférieure, par exemple lors de la coulée depuis une poche de coulée dans un moule, une atmosphère de gaz contenant du gaz carbonique est formée, sous la forme d'une enveloppe protectrice, autour de l'écoulement liquide, à proximité de sa source, de manière à réaliser ainsi une gaine ou une enveloppe gazeuse qui recouvre la surface de l'acier jusqu'à ce qu'il se solidifie. Dans le cas de la coulée par le haut d'un lingot dans un moule, on balaye par avance l'intérieur du moule avec le gaz de manière à éliminer l'air et à créer dans le moule une atmosphère du gaz, à travers laquelle l'acier est coulé. De cette manière, la teneur en oxygène du moule, avant la coulée en lingotière, peut être réduite essentiellement à une valeur minimale, par exemple à moins de 3 % en volume et de préférence non supérieure à 1 %.

Le débit ne devrait pas être inférieur à un débit équivalent à environ 2,2 mètres cubes par minute et être de préférence aussi élevé qu'environ 3,4 mètres cubes par minute pour balayer le moule possédant un volume d'environ 3 m³. L'intervalle de temps s'écoulant entre la fin de la purge et le début de la coulée en lingotière doit être maintenu à une valeur minimale et ne devrait pas dépasser environ 35 secondes et devrait être compris de préférence entre 20 et 30 secondes afin de garantir que l'atmosphère de gaz carbonique est essentiellement intacte.

On peut former l'enveloppe en prévoyant un anneau, muni d'ouvertures dispensant le gaz, autour de l'écoulement d'acier fondu, à proximité de sa source, à la sortie de l'enceinte supérieure, de manière à faire parvenir le gaz carbonique à proximité de l'écoulement d'acier, sous la forme de jets qui fusionnent pour former une gaine ou une enveloppe entourant la surface mobile de l'écoulement d'acier et qui est entraînée avec ce dernier. Dans le cas d'une coulée en lingotière, un anneau dispensant le gaz peut entourer la buse de sortie de la poche de coulée en lingotière. On peut utiliser un agencement semblable, dans le cas de la coulée en continu, lors du transfert de l'acier depuis la poche de coulée dans le répartiteur de coulée et, depuis le répartiteur de coulée dans la lingotière. Lors du transfert de l'acier depuis un four dans une poche de coulée sous la forme d'un écoulement, on peut prévoir des moyens appropriés servant à dispenser le gaz, de manière qu'ils délivrent du gaz carbonique à proximite de l'écoulement, de manière à envelopper ce dernier de façon analogue.

On va illustrer l'invention de façon plus détaillée en référence aux dessins annexés, illustrant des formes de réalisation préférées sur lesquels:
la figure 1 est une vue en perspective montrant la relation entre la poche de coulée et une suite de lingotières, lors de la mise en oeuvre d'un procédé conforme à l'invention;
la figure 2 est une vue en coupe transversale verticale, en partie en élévation, d'une lingotière lorsqu'on réalise en son intérieur un balayage avec du gaz carbonique afin de le préparer pour recevoir l'acier fondu délivré par la poche de coulée;
la figure 3 est une vue partielle à plus grande échelle montrant un support cannelé en acier supportant la partie inférieure de la lingotière;
la figure 4 est une vue en coupe transversale, en partie en élévation, montrant la lingotière et la poche de coulée au cours d'une opération de coulée en lingotière; et
la figure 5 est un schéma illustrant l'agencement d'éléments de l'équipement convenant pour introduire du gaz carbonique pour la mise en oeuvre d'un procédé conforme à l'invention, et des liaisons fluidiques entre ces éléments.

En se référant plus particulièrement aux dessins, la figure 1 représente une poche de coulée A contenant de l'acier fondu qui est coulé dans un moule B. Une couche 12 de laitier est présente à la partie supérieure de l'acier fondu. De gaz d'enveloppement formé par du gaz carbonique est envoyé par l'intermédiaire d'une ceinture de distribution (représentée sur la figure 4), par l'intermédiaire d'une canalisation d'amenée 15.

Un moule Bₜ, qui attend de recevoir de l'acier fondu délivré par la poche de coulée, est représenté comme étant soumis à un lavage avec du gaz carbonique au moyen d'une conduite 17, et des moules ultérieurs B₃ et B₂ attendent leur tour.

Un chapeau 19 constitué par une feuille d'aluminium est placé à la partie supérieure de chaque moule. De chapeau 19 comporte une zone locale découpée servant à former une ouverture pour la canalisation d'amenée de gaz.

La figure 2 représente, de façon plus détaillée, le moule Bₜ alors qu'il est soumis à un lavage ou balayage avec du gaz carbonique. La canalisation 17 passe par une ouverture 20 ménagée dans le chapeau formé par la feuille d'aluminium et se termine par une buse 18 au moyen de laquelle le gaz carbonique est dispensé dans la partie inférieure de la poche de coulée afin de refouler l'air et de le remplacer par une atmosphère de gaz carbonique qui est maintenue quasiment jusqu'au moment où le métal fondu est coulé dans le moule.

De moule Bₜ possède une paroi 22 qui entoure une cavité de moule de forme rétrécie 23. La base de la paroi 22 est en appui sur un support métallique cannelé 24 porté par la partie formant plafond d'un dispositif de support C monté sur rails, de manière à établir une étanchéité entre la base de la paroi 22 et la surface du plafond du dispositif de support C, en permettant l'évacuation latérale d'une certaine quantité de gaz carbonique. De dispositif de support est utilisé pour sortir les lingots hors de la travée de coulée en lingotière.

On réalise un balayage avec le gaz carbonique à l'intérieur du moule Bₜ jusqu'à ce que sa teneur en oxygène soit réduite essentiellement à une valeur minimale. Par exemple, il s'est avéré possible de réduire la teneur en oxygène à moins de 3 et même à une valeur non supérieure à 1 % en volume. De façon inattendue, le débit du gaz de balayage doit être élevé afin d'obtenir une compensation des conditions que l'on rencontre, par exemple en raison de la chaleur du moule et de fuites au-dessous du moule au niveau de la base et entre la partie supérieure du moule et le couvercle. On maintient le niveau de l'oxygène à essentiellement une valeur minimale en poursuivant l'écoulement du gaz de balayage juste avant que la coulée en lingotière en commence.

De moule B et la poche de coulée A sont amenés dans la position de coulée et l'opération de coulée est exécutée comme cela est décrit en référence à la figure 4. Une porte coulissante située dans le moule B est ouverte par télécommande, ce qui permet à l'acier fondu de tomber dans le passage de sortie 25 de la poche de coulée A et de circuler sous la forme d'un écoulement vertical S, après traversée d'un diffuseur 27. L'écoulement quittant la sortie 27 de la poche de coulée possède une section transversale circulaire d'un diamètre compris entre 50 et 100 mm et possédant une longueur comprise entre 45 et 80 centimètres entre la sortie et le C0₂ et le moule. Dans le cas de la coulée continue, l'écoulement sortant de la poche de coulée pour pénétrer dans l'entonnoir de coulée devrait posséder un diamètre compris entre environ 50 millimètres et 100 millimètres et une longueur comprise entre 30 centimètres et 60 centimètres, tandis que la longueur de l'écoulement entre l'entonnoir de coulée et le moule de coulée devrait être comprise entre environ 30 centimètres et entre environ 45 centimètres.

De diffuseur 27 est alimenté avec du gaz carbonique à l'état gazeux provenant d'une canalisation 15, ce qui a pour effet qu'une enveloppe de gaz entoure l'écoulement de l'acier fondu et est entraînée le long de ce dernier jusqu'à l'intérieur de l'atmosphère de gaz carbonique présente dans le moule B. Entre l'instant où il quitte la poche de coulée et l'instant où il atteint son lieu de destination dans le moule, l'acier fondu est protégé de l'atmosphère par un rideau continu de gaz comme décrit ci-dessus. Une fois que le moule est rempli, la valve de l'attaque de coulée coulissante de la poche de coulée est fermée, ce qui interrompt l'écoulement de l'acier fondu et le moule suivant B_{I} et la poche de coulée A sont amenés en alignement, de manière que le moule reçoive son approvisionnement en acier fondu.

La manière, dont le gaz carbonique est délivré, est importante pour la mise en oeuvre d'un certain nombre d'opérations d'enveloppement successives. A cet effet, on va décrire une installation préférée telle que représentée sur la figure 5. Du gaz carbonique à l'état liquide est stocké dans une cuve sous pression réfrigérée et isolée E à une température comprise entre environ 17 et 18°C et sous une pression de 20 kilos par centimètre carré.

La cuve E est protégée par une soupape de sécurité 31, réglée à 24 kilos par centimètre carré. De gaz carbonique est extrait sous la forme d'une vapeur de l'espace libre 33 de la cuve E, par l'intermédiaire d'une vanne de sectionnement 34. De soutirage de la vapeur de gaz carbonique de la cuve E réduit la pression dans l'espace libre 33. Un dispositif de vaporisation 35 est alimenté par une source d'énergie (électrique, eau chaude ou vapeur) et est agencé de manière à vaporiser du gaz carbonique liquide et à maintenir la pression à l'intérieur de l'espace libre 33 lorsque le gaz carbonique est soutiré par l'intermédiaire de la vanne de sectionnement 34 en direction du point d'utilisation. Des dispositifs supplémentaires de vaporisation 32 peuvent être ajoutés en parallèle afin de maintenir la pression dans l'espace libre, lorsque l'on effectue un retrait important de vapeur de gaz carbonique par l'intermédiaire de la vanne 34.

Il est également prévu un capteur (non représenté), qui détecte la pression dans l'espace libre 33. Lorsque la pression tombe au-dessous de la valeur indiqué, une plus grande quantité de vapeur est envoyée à l'espace 33 afin de rétablir la pression. Si la cuve reste au repos pendant un certain temps, sans délivrer de vapeur, la chaleur augmente, ainsi que la pression. Alors un réfrigérateur (non représenté) est déclenché et la vapeur est refroidie.

La vapeur de gaz carbonique sort de l'espace libre 33 en direction de la vanne de sectionnement 34, à la pression régnant dans la cuve de stockage (20 kg par centimètre carré) pour pénétrer dans un dispositif de chauffage en ligne F et qui est alimenté par une source d'énergie extérieure. De rôle du dispositif de chauffage F est d'ajouter une chaleur sensible à la vapeur du gaz carbonique de telle manière que cette dernière se situe à une température à laquelle elle peut ultérieurement être détendue sans produire une température située hors de la gamme de fonctionnement de l'appareillage qui est monte en aval et qui finalement délivre le gaz carbonique à la température anbiante. La température, à laquelle le gaz est chauffé dans le dispositif de chauffage, peut être située dans la gamme comprise entre 100° C et 120° C.

La vapeur de gaz carbonique circule, à cette température, depuis le dispositif de chauffage en ligne F en traversant des clapets anti-retour 40 et 41 et des vannes de sectionnement 42 et 43 pour aboutir à des régulateurs 44 et 45 réduisant la pression. Des régulateurs 44 et 45 réduisant la pression sont réglés sur une pression qui fournit le débit approprié pour les exigences requises en aval.

Des dispositifs indicateurs de débit ou débitmètres 46 et 47 sont prévus et le débit de gaz carbonique est commandé par des vannes 48 et 49. Des manomètres ou indicateurs de pression 50 et 51 sont montés entre les régulateurs 44 et 45 et entre les appareils de mesure respectifs 46 et 47. La température du gaz entre les régulateurs 44 et 45 et les dispositifs indicateurs de débit 46 et 47 se situent dans la gamme comprise entre environ 5°C et environ 15°C.

### Exemple 1

Dans le cadre du présent exemple, on a utilisé un appareillage essentiellement tel que représenté sur les dessins et fonctionnant essentiellement de la manière décrite ci-dessus. On a utilisé une poche de coulée possédant une capacité de 120 tonnes et des moules possédant chacun un volume égal à environ 3 m³, une capacité de 8 à 9 tonnes, de sorte que chaque coulée de 120 tonnes a fourni 6 à 9 lingots. La poche de coulée possédait une ouverture ou buse circulaire d'un diamètre de 5 à 6,5 cm. Chaque moule produisait des lingots d'une hauteur de 270 cm et possédait des sections rectangulaires ayant pour valeur moyenne 70 x 160 cm. La distance entre la base de la sortie et la partie supérieure du moule était égale à 75 cm. Chaque moule reposait sur un dispositif de support monté sur rails (plaque de base), qui est utilisé pour extraire les lingots solidifiés de la travée de lingotière.

La poche de coulée était équipée d'un anneau perforé situé juste au-dessous de la sortie et apte à former une enveloppe protectrice de gaz carbonique à l'état gazeux. Cet anneau était raccordé à une source continue d'alimentation en gaz carbonique comme représenté sur la figure 5. En outre, l'appareil classique permettait de réaliser un balayage du moule avec du gaz carbonique à l'état gazeux.

Alors que l'acier se trouvait dans le four, les moules ont été préparés pour la coulée en lingotière, conformement à la procédure indiquée ci-après.

On a introduit un fort jet d'air comprimé dans le dispositif de support afin d'éliminer toutes les particules libres. On a ensuite appliqué une dispersion de revêtement constituée par ciment dans de l'acide phosphorique dilué, au dispositif de support. On a disposé quatre bandes de tôle d'acier ondulé ou cannelé ayant pour dimensions environ 15 cm x 75 cm x 0,157 cm, selon une configuration carrée ou allongée sur le dispositif de support de manière a fournir une assise. Lorsque l'on a placé le moule en position sur cette dernière, son poids a déformé les parties cannelées, ce qui a réduit les risques d'une fuite d'acier fondu (voir le rotor sur la figure 2).

On a placé une tôle d'acier ondulé allongée de petit calibre ayant pour dimensions approximatives 50 cm x 100 cm x 125 cm sur le dispositif de support, à l'intérieur du moule, afin de réduire l'intensité des éclaboussures lorsque le début du métal fondu est introduit à l'intérieur du moule. On a fixé des "panneaux" exothermiques ("éléments supérieurs chauds") sur 30 an de hauteur à l'intérieur de la partie supérieure du moule et qui, en contact avec l'acier fondu, délivrent une chaleur qui ralentit la vitesse de refroidissement à la partie supérieure du lingot, ce qui réduit la profondeur de la "retassure en forme de canal" à la partie supérieure de ce lingot, que l'on doit éliminer avant le laminage ultérieur. On a placé un capot formé d'une feuille d'aluminium à la partie supérieure du moule afin de limiter l'exposition à l'atmosphère avant de réaliser une purge ou un balayage avec le gaz carbonique.

L'air était refoulé hors de l'intérieur du moule par la "purge" effectuée avec le gaz carbonique à un débit d'environ 0,675 à 3,25 m³ dans les conditions normales, pendant environ 3 à 5 minutes avant la coulée de chaque lingot. On a introduit un tuyau en caoutchouc protégé par de l'amiante à l'intérieur du moule à travers la feuille en aluminium en sorte que le diffuseur soit amené aussi bas que possible, comme représenté sur la figure 2. On a poursuivi l'écoulement de gaz jusqu'à ce que l'air ait été évacué du noule, jusqu'au point où la teneur en oxygène dans le moule n'était plus supérieure à 1 % par volume. On a poursuivi le balayage ou le lavage jusqu'à ce que la coulée soit réalisée dans le moule, afin de tenir compte d'une fuite de gaz entre le moule et son dispositif de support.

Au début de l'opération de coulée en lingotière, l'acier fondu a percé un petit trou dans la feuille d'aluminium, ce qui a réduit la quantité d'air ambiant entraîné dans le moule.

La température de l'acier dans l'écoulement se situait dans la gamme comprise entre 1250° C et 1650° C.

Pendant la coulée effectuée dans chaque moule, une enveloppe de gaz carbonique a été formée à proximité du début de l'écoulement, c'est-à-dire juste au-dessous du fond de la poche de coulée, au-dessous de la buse. L'enveloppe formée autour de l'écoulement de l'acier fondu a été entraînée avec ce dernier et a formé une couche de gaz fournissant une protection vis-à-vis de l'atmosphère depuis le moment où l'acier a quitté la buse jusqu'au point d'impact dans le moule. De débit de gaz carbonique envoyé pour former cette enveloppe était de 2,8 mètres ces par minute.

La poche de coulée contenant les 120 tonnes d'acier a été disposée au-dessus du premier moule déjà "purgé" et on a commencé à envoyer l'écoulement de gaz formant l'enveloppe protectrice. De tuyau de purge a été transféré dans le second moule, sans interruption de l'écoulement de gaz.

On a ouvert la porte coulissante au début de la coulée. Parfois la buse est bloquée soit par du métal durci, soit par le laitier. Dans l'un ou l'autre des cas, il est nécessaire de réaliser une projection d'oxygène afin de nettoyer la buse.

Bien que le C0₂ ait été livré sous forme liquide, on a utilisé du C0₂ gazeux au niveau des deux points d' injection (balayage et formation d'une enveloppe). A cet effet, on a utilisé un système qui a garanti une capacité de vaporisation permettant de fournir un débit comparable à celui d'un gaz inerte, par exemple l'argon. On a utilisé une installation de délivrance de C0₂ semblable à celle représentée sur la figure 5. On a mis le moins de temps pour remplir le premier lingot étant donné que la coulée diminuait graduellement au cours de l'opération de remplissage en lingotière. Au bout d'un laps de temps d'environ 3 minutes, le moule a été rempli et l'on a fermé la porte coulissante (pendant 20 - 30 secondes), tandis que l'opérateur commandant le pont roulant suspendu positionnait la poche de coulée au-dessus du second moule. De tuyau de délivrance du gaz de purge avait été entre-temps amené jusqu'au second moule et la porte coulissante a été réouverte afin de remplir le moule qui venait juste d'être purgé. La séquence des opérations s'est poursuivie jusqu'à ce que la poche de coulée soit vide de sa charge de métal.

Il s'est avéré qu'il ne se produisait aucun accroissement important de plus de 1 % d'oxygène en volume pendant les 45 premières secondes après la purge réalisée à l'aide du gaz carbonique. Un intervalle de temps entre la fin de la purge et le début de la coulée n'était en moyenne pas supérieur à 30 secondes, hormis dans le cas du premier lingot où cet intervalle de temps était légèrement plus long, mais inférieur à 45 secondes, en raison de l'opération de perforation à l'oxygène de la buse de coulée.

On a laissé refroidir la charge présente dans chaque moule, de façon classique, avec un flux protecteur en surface, de manière à former un lingot solide. On a ensuite dégagé les lingots des moules.

On a laminé chaque lingot pour obtenir un bloc laminé conformément à la pratique standard, et on l'a testé pour voir s'il présentait des défauts de surface. De bloc laminé considéré comme acceptable a été ensuite laminé sous la forme d'un feuillard et l'on a donné à ce feuillard la forme d'un tue soudé en hélice. On a ensuite soumis le tue à un contrôle acoustique afin de voir s'il présentait des défauts.

On met en oeuvre ensuite des coulées de contrôle, de façon identique en utilisant de l'argon et du gaz carbonique comme cela est indiqué dans le tableau ci-dessous.

Le débit dans le cas du gaz carbonique était de 2,8 mètres cubes par minute, et dans le cas de l'argon il était de 2,8 mètres ces par minute. Chaque moule a subi un balayage ou une purge pendant environ 3 minutes et l'écoulement du métal fondu a été protégé pendant la durée de l'opération de coulée, pendant environ 25 minutes.

On donne ci-après une comparaison des résultats sous la forme de défauts de surface sur le produit laminé sous la forme de billettes obtenues.

Défauts révélés par l'essai acoustique sur un tuyau soudé en spirale

### Exemple 2

L'exemple suivant est une procédure d'enveloppement qui n'est pas efficace.

L'enveloppement par du C0₂ d'un acier calmé au Si et coulé en continu, possédant une composition 0,2 C, 0,8 Mn, 0,003 S, 0,2 Si, 0,01 Ti, entraîne la formation d'un nombre beaucoup plus élevé d'inclusions que dans le cas où l'acier est coulé sans enveloppe gazeuse protectrice, c'est-à-dire en étant exposé à l'air.

### Exemple 3

L'exemple suivant est celui d'une procédure efficace d'enveloppement:
L'enveloppement d'un acier calmé au Si coulé en continu ayant pour composition 0,06 C, 0,46 Mn, 0,025 S, 0,14 Si, moins de 0,01 AI et moins de 0,01 Ti, à l'aide de C0₂, a fourni un métal contenant au maximum la même quantité d'inclusions que dans le cas de l'enveloppement du même acier avec de l'argon.

En raison du coût relativement faible du gaz carbonique et de sa disponibilité comparativement par exemple à l'argon ou à l'azote, sa non toxicité par rapport au monoxyde de carbone par exemple et le fait que ce gaz peut être produit localement et délivré en continu, en font un gaz extrêmement utile lorsqu'il est utilisé de la manière decrite ici. De gaz carbonique est plus lourds que l'air (1,3 : 1) comme par rapport à l'argon 1,37 : 1 et maintient de ce fait une enveloppe protectrice efficace plus longtemps que des gaz plus légers, étant donné qu'il ne se disperse pas aussi aisément dans l'atmosphère.

Lors de la mise en oeuvre d'un certain nombre d'opérations successives d enveloppement et en dépit du tirage important exercé sur l'alimentation en gaz carbonique et de sa dilatation lorsqu'il est délivré, les solutions décrites, qui diffèrent de la solution consistant à délivrer un autre gaz d'enveloppement permettent de conserver le gaz à une température pour laquelle l'équipement est protégé et pour laquelle le gaz carbonique ne gèle pas.

La quantité d'oxygène dans l'acier de départ, qui est coulé, dépend de la qualité de l'acier et pourra être comprise entre 400 parties par million et 1900 parties par million ou bien, dans des aciers particuliers ou dans le cas d'une coulée continue, cette quantité d'oxygène pourra être aussi faible que 40 parties par million. Lors d'une opération normale de coulée, sans enveloppement, on s'attendrait à ce que l'oxygène capté par l'acier soit présent en un nombre s'élevant à des centaines de parties par million en volume. Lorsqu'on balaie ou qu'on purge le moule et qu'on réalise l'enveloppement de l'écoulement d'acier avec du gaz carbonique, conformément à la présente invention, la quantité captée n'est pas supérieure à 700 ppm et peut être aussi faible qu'une valeur comprise entre 20 et 30 ppm.

## Revendications

1. Procédé pour protéger un cet d'acier coulé d'un récipient supérieur dans un récipient inférieur dans lequel on entoure le jet d'acier par un courant de gaz inerte comportant de l'anhydride carbonique, caractérisé en ce que le courant de gaz inerte contient au moins 50 % d'anhydride carbonique, le débit dudit courant de gaz étant suffisant pour former une barrière entre ledit jet et l'atmosphère, en ce que ce courant de gaz inerte est au contact de l'acier fondu pendant au plus 0,15 seconde et maintenu à une température inférieure à 700° C par une circulation continue et en ce que le courant de gaz protecteur est injecté de manière à ce que sa vitesse différe de celle du jet de métal fondu d'au moins 1,5 m/s, le pression partielle de l'anhydride carbonique n'étant pas supérieure à une atmosphère.

2. Procédé pour protéger un jet d'acier coulé d'un récipient supérieur dans un récipient inférieur dans lequel on entoure le jet d'acier par un courant de gaz inerte protecteur comportant de l'anhydride carbonique, caractérisé en ce que pour la formation du courant de gaz protecteur:
- on soutire à intervalles réguliers d'une cuve (E) contenant de l'anhydride carbonique en phase liquide surmonté dans un espace libre (33) d'une phase gazeuse, une quantité prédéterminée d'anhydride carbonique gazeux de l'espace libre (33),
- on soutire de l'anhydride carbonique liquide de la cuve (E), on le vaporise et on l'injecte dans l'espace libre (33) de la cuve de manière à compenser la quantité d'anhydride carbonique soutiré dans l'espace libre à l'étape précédente,
- on fait passer la quantité prédéterminée d'anhydride carbonique gazeux dans un dispositif de chauffage (F) afin de l'amener à une température supérieure à la température ambiante,
- on fait passer ladite quantité prédéterminée chauffée à travers des vannes de contrôle (42, 43) et on détend le gaz à travers des orifices régulateurs (44, 45) qui fournissent le courant de gaz de protection au débit approprié à l'utilisation et à une température de l'ordre de la température ambiante.

3. Procédé selon la revendication 1 à 2, caractérisé en ce que le gaz protecteur est constitué de plus de 50 % d'anhydride carbonique et le complément en un gaz non oxydant.

4. Procédé selon la revendication 1 à 2, caractérisé en ce que le gaz protecteur est constitué à 100 par de l'anhydride carbonique.

5. Procédé selon l'une des revendications 1 à 4, caractérisé en ce que le récipient inférieur est tout d'abord purgé en substituant à l'air présent dans celui-ci, de l'anhydride carbonique, qui forme une enveloppe protectrice dans la lingotière.

6. Procédé pour réaliser successivement une pluralité d'opérations de protection gazeuse selon l'une des revendications 1 à 5, dans lequel le métal fondu est coulé d'un récipient supérieur dans un récipient inférieur, une enveloppe gazeuse protectrice étant formée autour du jet de métal fondu pour le protéger contre les impuretés de l'atmosphère environnante, caractérisé en ce que:
- l'on prend un réservoir contenant dans sa partie inférieure de l'anhydride carbonique liquide et dans sa partie supérieure de l'anhydride carbonique gazeux, sous une pression prédéterminée,
- on réalise successivement une pluralité d'opérations de protection gazeuse en injectant une quantité prédéterminée d'anhydride carbonique gazeux à partir de la partie supérieure du réservoir pour chaque opération, provoquant ainsi une baisse de pression dans le réservoir,
- immédiatement lorsqu'apparaît la baisse de pression, on soutire du liquide du réservoir que l'on vaporise dans sa partie supérieure, jusqu'à ce que l'équilibre des pressions soit restitué et que la quantité de gaz perdue par injection de la quantité prédéterminée soit remplacée,
- on chauffe au-dessus de la température ambiante chaque quantité prédéterminée d'anbydride carbonique gazeux qui quitte le réservoir,
- on fait passer la quantité prédéterminée ainsi chauffée à travers un ensemble régulateur (44, 45) réduisant la pression de manière à engendrer le débit voulu d'anhydride carbonique gazeux à travers les vannes de contrôle (48,49) dans le dispositif d'injection gazeuse pour réaliser chaque opération.

7. Appareil pour réaliser successivement une pluralité d'opérations de protection gazeuse selon la revendication 6, chaque opération comportant la coulée d'un jet de métal d'un récipient supérieur (A) dans un récipient inférieur (B), le récipient supérieur (A) start muni d'un système (27) d'ouverture et de fermeture placé à la partie inférieure du récipient A, l'ouverture du système permettant la coulée du jet de métal, caractérisé en ce qu'il comporte:
- un réservoir (E) destiné à contenir de l'anhydride carbonique en phase liquide dans sa partie inférieure et en phase gazeuse dans sa partie supérieure,
- une canalisation placée dans la partie supérieure du réservoir pour véhiculer l'anhydride carbonique gazeux vers des moyens d'injection d'anhydride carbonique,
- des moyens (34) pour contrôler la canalisation dans laquelle l'anhydride carbonique gazeux est prélevé en quantité prédéterminée suffisante pour chaque opération de protection gazeuse,
- des moyens (32, 35) pour soutirer de l'anhydride carbonique liquide de la partie inférieure du réservoir, le vaporiser et l'injecter dans la partie supérieure du réservoir afin de remplacer la quantité prédéterminée prélevée auparavant,
- des moyens (46, 48) pour contrôler les débits de gaz protecteur, de manière à fournir une quantité suffisante dudit gaz pour engendrer l'enveloppe protectrice,
- des moyens (F) pour chauffer au-dessus de la température ambiante l'anbydride carbonique gazeux quittant le réservoir,
- des moyens (44, 45) pour réduire la pression et des moyens formant vanne (47, 49) pour contrôler le débit de gaz aux moyens d'injection d'anhydride carbonique,
- des moyens pour contrôler la température à laquelle l'anhydride carbonique gazeux est chauffé, de sorte que lors de la détente de celui-ci pour réaliser l'enveloppe de protection gazeuse, la température de l'anhydride carbonique gazeux est ramenée à une valeur qui n'est pas inférieure à la température ambiante afin que l'anhydride carbonique soit injecté sous forme gazeuse.

## Patentansprüche

1. Verfahren zum Schützen eines Gußstahl-Gießstrahls, der aus einem oberen Behälter in einen unteren Behälter übertritt, bei welchem Verfahren der Gießstrahl mit einem Kohlendioxid enthaltenden Inertgas umgeben wird, dadurch gekennzeichnet, daß der Inertgasstrom mindestens 50 % Kohlendioxid enthält, wobei der Durchsatz dieses Gasstroms ausreicht, um eine Schranke zwischen dem besagten Strahl und der Umgebungsluft herzustellen, daß der Inertgasstrom während höchstens 0,15 s Kontakt mit dem Gußstahl hat und durch ständigen Umlauf auf einer Temperatur von weniger als 700°C gehalten wird, und daß der Schutzgasstrom so eingespritzt wird, daß sich seine Geschwindigkeit von der Geschwindigkeit des Gießstrahls um mindestens 1,5 m/s unterscheidet, wobei der Partialdruck des Kohlendioxids höchstens 1 at beträgt.

2. Verfahren zum Schützen eines Gußstahl-Gießstrahls, der von einem oberen Behälter in einen unteren Behälter übertritt, bei welchen Verfahren der Gießstrahl von einem Kohlendioxid enthaltenden, schützenden Inertgas umgeben wird, dadurch gekennzeichnet, daß für die Bildung des Schutzgasstroms;
- in gleichmäßigem Zeitabstand aus einem Tank (E), der flüssiges Kohlendioxid enthält, über welchem sich ein eine Gasphase enthaltender freie Raum (33) befindet, eine vorbestimmte Menge Kohlendioxidgas Bus dem freien Raum (33) abgezogen wird,
- aus dem Tank (E) flüssiges Kohlendioxid abgezogen wird, verdampft wird und in den freien Raum (33) des Tanks eingespritzt wird, so daß die im vorhergehenden Schritt aus dem freien Raum abgezogen Menge Kohlendioxid ersetzt wird,
- die vorbestimmte Menge Kohlendioxidgas in eine Heizvorrichtung (F) geleitet wird, um sie auf eine über der Umgebungstemperatur liegende Temperatur zu bringen,
- die besagte vorbestimmte erwärmte Menge durch Regelventile (42, 43) geführt wird und das Gas durch Regleröffnungen (44, 45) hindurch entspannt wird, die den Schutzgasstrom in zur Verwendung geeigneter Menge und bei etwa der Umgebungstemperatur entsprechender Temperatur zuführen.

3. Verfahren nach den Ansprüchen 1 bis 2, dadurch gekennzeichnet, daß das Schutzgas zu mehr als 50 % aus Kohlendioxid besteht und der Rest ein nichtoxidierendes Gas ist.

4. Verfahren nach den Ansprüchen 1 bis 2, dadurch gekennzeichnet, daß das Schutzgas zu 100 % aus Kohlendioxid besteht.

5. Verfahren nach einem der Ansprüche 1 bis 4, dadurch gekennzeichnet, daß der untere Behälter zuvor entleert wird, indem die darin vorhandene Luft durch Kohlendioxid ersetzt wird, das in der Kokille eine schützende Hülle bildet.

6. Verfahren zur Ausübung einer Vielzahl von Schutzgasoperationen nacheinander, nach einem der Ansprüche 1 bis 5, wobei das flüssige Metall von einem oberen Behälter in einen unteren Behälter gegossen wird und eine Schutzgashülle um den Gußstahl-Gießstrahl gebildet wird, um diesen gegenüber den Verunreinigungen aus der umgebenden Atmosphäre zu schützen, dadurch gekennzeichnet, daß:
- ein Behälter benutzt wird, der in seinem unteren Teil flüssiges Kohlendioxid und in seinem oberen Teil gasförmiges Kohlendioxid unter einem vorbestimmten Druck enthält,
- nacheinander eine Vielzahl von Schritten für die herbeiführung eines Schutzes mit Schutzgas ausgeübt wird, wobei für jeden Schritt eine vorbestimmte Menge Kohlendioxidgas aus dem oberen Teil des Behälters entnommen wird so daß der Druckin dem Behälter sinkt,
- unmittelbar beim Auftreten der Druckabnahme Flüssigkeit aus dem Behälter abgezogen wird, die in dessen oberen Teil hinein verdampft wird, bis das Druckgleichgewicht wiederhergestellt ist und die durch Einleiten der vorbestimmten Gasmenge verloren gegangene Gasmenge ersetzt ist,
- jede den Behälter verlassende vorbestimmte Menge Kohlendioxidgas über die Umgebungstemperatur hinaus erwärmt wird,
- die so erwärmte vorbestimmte Gasmenge durch eine Reglergruppe (44, 45) geleitet wird, in der der Druck herabgesetzt wird, so daß der vorgesehene Durchsatz von Kohlendioxidgas durch die Steuerventile (48, 49) in die Vorrichtung zum Einleiten von Gas zur Ausführung des jeweiligen Schrittes erzielt wird.

7. Vorrichtung zum Ausführen einer Vielzahl von Schutzgasoperationen nacheinander, nach Anspruch 6, wobei jede Operation das Gießen eines Metallgießstrahls aus einem oberen Behälter (A) in einen unseren Behälter (B) umfaßt und der obere Behälter (A) mit einem System (27) zum Öffnen und Schließen am unteren Teil des Behälters versehen ist, das beim Öffnen den Gußauslauf ermöglicht, dadurch gekennzeichnet, daß sie enthält:
- einen Behälter (E) zur Unterbringung des flüssigen Kohlendioxids im unteren Teil und des gasförmigen Kohlendioxids im oberen Teil des Behälters,
- in oberen Teil des Behälters vorgesehene Rohrleitungen zum Fördern des Kohlendioxids zu der Einrichtung zum Einleiten von Kohlendioxid,
- eine Einrichtung (34) zum Überwachen der Rohrleitungen, in denen das Kohlendioxid in einer vorbestimmten Menge abgezogen wird, welche für jede Schutzgasoperation ausreicht,
- eine Einrichtung (32, 35), mit der flüssiges Kohlendioxid aus dem unteren Teil des Behälters abgezogen, verdampft und in den oberen Teil des Behälters eingeführt wird, um die zuvor entnommene vorbestimmte Menge zu ersetzen,
- eine Einrichtung (46, 48) zum Überwachen des Schutzgasdurchsatzes, damit eine zum Erzeugen der Schutzumhüllung ausreichende Menge des besagten Gases zugeleitet wird,
- eine Einrichtung (F) zum Erwärmen des den Behälter verlassenden Kohlendioxidgases auf eine über der Umgebungstemperatur liegende Temperatur,
- eine Einrichtung (44, 45) zur Druckreduzierung und eine ventilartige Vorrichtung (47, 49) zum Oberwachen des Gasdurchsatzes an der Einrichtung zum Einleiten von Kohlendioxid,
- eine Einrichtung zur Überwachung der Temperatur, auf die das Kohlendioxidgas erwärmt werden ist, so daß die Temperatur des Kohlendioxidgases bei dessen Entspannung zur derstellung der Schutzgasumhüllung auf einen Wert zurückgeführt wird, der nicht unter der Umgebungstemperatur liegt, damit das Kohlendioxid in Gasform eingeleitet wird.

## Claims

1. A method of protecting a stream of steel poured from an upper container into a lower container, wherein the steel stream is surrounded by a flow of inert gas comprising carbon dioxide, characterised in that inert gas flow contains at least 50 % of carbon dioxide, the rate of flow of the said gas flow being sufficient to form a barrier between the said stream and the atmosphere, in that this inert gas flow is in contact with the molten steel during at most 0.15 seconds and kept at a temperature lower than 700°C by a continuous circulation and in that the protective gas flow is injected in such a way that its speed differs from that of the molten metal stream by at least 1.5 m/s, the partial pressure of the carbon dioxide not exceeding one atmosphere.

2. A method of protecting a stream of steel poured from an upper container into a lower container, wherein the steel stream is surrounded by a flow of protective inert gas comprising carbon dioxide, characterised in that for the formation of the flow of protective gas:
-there is drawn at regular intervals from a vessel (E), containing carbon dioxide in the liquid phase topped by a gaseous phase in a free space (33), a predetermined quantity of gaseous carbon dioxide from the free space (33),
- liquid carbon dioxide is drawn from the vessel (E), vapourised and injected into the free space (33) of the vessel in such a way as to make up the quantity of carbon dioxide withdrawn from the free space in the preceding stage,
- the predetermined quantity of gaseous carbon dioxide is caused to pass into a heating device (F) to bring it to a temperature higher than the ambient temperature,
- the said heated predetermined quantity is caused to pass through control valves (42, 43) and the gas is expanded,
through regulating orifices (44, 45) which deliver the protective gas flow at the appropriate flow rate for utilisation and at a temperature of the order of the ambient temperature.

3. A method according to claims 1 and 2, characterised in that the protective gas comprises more than 50 % of carbon dioxide, the balance being a nonoxidizing gas.

4. A method according to claim 1 to 2, characterised in that the protective gas comprises 100 % of carbon dioxide.

5. A method according to one of claims 1 to 4, characterised in that the lower container is first of all purged, replacing the air present therein with carbon dioxide which forms a protective shroud within the ingot mould.

6. A method of successively performing a plurality of gaseous protection operations according to one of claims 1 to 5, in which the molten metal is poured from an upper container into a lower container, a protective gaseous shroud being formed around the stream of molten metal to protect it from the impurities of the surrounding atmosphere, characterised in that:
- a vessel is taken containing liquid carbon dioxide in its lower portion and gaseous carbon dioxide in its upper portion under a predetermined pressure,
- a plurality of gaseous protection operations is performed successively by injecting a predetermined quantity of gaseous carbon dioxide from the upper portion of the vessel for each operation, thereby causing a pressure drop within the vessel,
- as soon as the pressure drop becomes apparent, liquid is withdrawn from the vessel, which is vapourised in its upper portion until the pressure balance is restored and the quantity of gas lost by injection of the predetermined quantity is replaced.
- each predetermined quantity of carbon dioxide which leaves the vessel is heated above the ambient temperature,
- the predetermined quantity thus heated is caused to pass through a regulator assembly (44, 45) reducing the pressure in such a way as to engender the required flow rate of gaseous carbon dioxide through the control valves (48, 49) in the gaseous injection device to perform each operation.

7. An apparatus for successively performing a plurality of gaseous protection operations according to claim 6, each operation comprising the pouring of a stream of metal from an upper container (A) into a lower container (B), the upper container (A) being provided with an opening and closing system (27) situated in the lower portion of the container A, the opening of the system allowing the metal stream to be cast, characterised in that it comprises:
- a vessel (E) intended to contain carbon dioxide in the liquid phase in its lower portion and in the gaseous phase in its upper portion,
- a conduit situated in the upper portion of the vessel to convey the gaseous carbon dioxide to the devices for injection of carbon dioxide,
- means (34) for controlling the conduit in which the gaseous carbon dioxide is drawn off in a predetermined quantity sufficient for each gaseous protection operation,
- means (32, 35) for withdrawing liquid carbon dioxide from the lower portion of the vessel, vapourising it and injecting It into the upper portion of the vessel to replace the predetermined quantity previously withdrawn,
- means (46, 48) for controlling the flow rates of protective gas in such a way as to provide a quantity of the said gas sufficient to engender the protective shroud,
- means (F) for heating the gaseous carbon dioxide leaving the vessel to above the ambient temperature,
- means (44, 45) for reducing the pressure and means (47, 49) forming a valve for controlling the flow of gas to the carbon dioxide injecting means,
- means for controlling the temperature to which the gaseous carbon dioxide is heated, in such a way that upon expanding the latter to form the gaseous protection shroud, the temperature of the gaseous carbon dioxide is restored to a value which is not lower than the ambient temperature, so that the carbon dioxide is injected in gaseous form.
